# EUROPÄISCHE PATENTSCHRIFT

(11) **EP 0 090 907 B1**
(45) Veröffentlichungstag und Bekanntmachung des Hinweises auf die Patenterteilung: **06.11.1985**
(21) Anmeldenummer: 83100124.3
(22) Anmeldetag: 08.01.1983
(51) Int. Cl.: B41M 5/10, B41J 31/00

(54) **Überlappend überschreibbares Farbband**
Overlapping overprint inking ribbon
Ruban encreur permettant une écriture à surcharge par chevauchement

(30) Priorität: 07.04.1982 CH 2165/82
(43) Veröffentlichungstag der Anmeldung: 12.10.1983
(73) Patentinhaber: Pelikan Aktiengesellschaft, 30001 Hannover (DE)
(72) Erfinder: Kohle, Ulrich, CH-8500 Frauenfeld (CH); Paffhausen, Hans, Aberdeenshire Scotland (GB)
(74) Vertreter: Pretzell, Hellmut, Dipl.-Ing.

## Beschreibung

Die Erfindung betrifft ein überlappend überschreibbares Farbband aus einer Trägerfolie und einer darauf aufgebrachten farbabgebenden Beschichtung in Form einer Kunststoff-Matrix mit einer darin dispergierten, Russ- und/oder Farbpigmente, einen Fettfarbstoff sowie feinteilige Füllstoffe mit grosser innerer Oberfläche enthaltenden Paste auf der Basis eines Fettsäureesters eines mehrwertigen Alkohols.

Ein derartiges Farbband ist aus der US-A-3682683 bekannt.

Der Begriff «überlappend überschreibbar» bedeutet, dass der normalerweise etwas mehr als eine Typenbreite betragende Bandtransport pro Anschlag auf z.B. 1/3 oder 1/5 der Typenbreite verkürzt ist, so dass jeder Typenanschlag nur noch mit einem geringen Flächenanteil auf einen frischen Bereich des Farbbandes trifft, während der grössere Flächenanteil des Typenanschlages auf einem bereits unmittelbar vorher einmal oder mehrmals angeschlagenen Bereich des Farbbandes liegt. Ein solches Farbband, das in der Fachsprache auch als «Overstrike-Band» bezeichnet wird, braucht wie ein Einmal-Band nur noch in einer Richtung transportiert zu werden und wird dennoch mehrfach (z.B. 3,3-fach oder 5-fach) ausgenutzt. Gegenüber denjenigen mehrfach überschreibbaren Farbbändern, die (mit einem vollen Transportschritt von etwa einer Typenbreite pro Anschlag) entsprechend oft vorwärts und rückwärts geführt werden, erspart dies den aufwendigen und störanfälligen Umschaltmechanismus für die Bandlaufrichtung.

Normalerweise bestehen die Overstrike-Bänder aus einer dünnen Trägerfolie, auf die eine farbabgebende Beschichtung in Form einer Matrix aus einem Kunststoff-Bindemittel und einer darin dispergierten Farbpaste aufgebracht ist. Die Farbpaste setzt sich dabei aus einem z.B. in Form eines Fettsäureesters eines mehrwertigen Alkohols mit dem Kunststoff der Matrix weitgehend unverträglichen Öl und Farbpigmenten zusammen. Zur Herstellung der Beschichtung wird eine Lösung des Bindemittels irr.einem Lösungsmittel, das zugleich für das Öl als Lösungsvermittler dient, auf die Trägerfolie aufgetragen. Während der Trocknung, also der Verdampfung des Lösungsmittels scheidet sich dann das Öl in zahlreichen, im Idealfall miteinander kommunizierenden Mikrotröpfchen in der sich verfestigenden Matrix ab. Infolge dessen kann die farbabgebende Beschichtung dieser Farbbänder als eine auf die Trägerfolie aufgebrachte und mit der Farbpaste gefüllte «Schwammschicht» angesehen werden, aus der bei jedem Typenanschlag ein Teil der Farbpaste ausgepresst wird und das Schriftbild auf dem dahinter liegenden Papier bildet.

Eine wichtige Forderung an Overstrike-Bänder besteht darin, dass bei jedem Typenanschlag an jeder Stelle des Bandes die gleiche Menge an Farbpaste aus der farbabgebenden Beschichtung austritt. Es darf kein Abfall der Farbintensität zwischen der ersten und der letzten Überschreibung auftreten, weil sich sonst ein geflecktes Schriftbild ergeben würde. Nach der letzten Überschreibung dagegen kann und sollte sogar die Ergiebigkeit des Bandes steil abfallen, weil die betreffende Bandstelle nicht noch einmal benutzt wird und keine weitere Farbe mehr abzugeben braucht.

Die bekannten Overstrike-Bänder, bei denen Öle, wie Ricinusöl, Klauenöl, Erdnussöl, Glycerintriolein oder entsprechende natürliche oder synthetische Öle oder allgemein Fettsäureester mehrwertiger Alkohole für die Farbpaste verwendet werden, erfüllen diese Forderungen bis etwa zu einem 5-fachen Overstrike gut bis befriedigend. Im Interesse eines geringeren Bandverbrauches und damit geringerer Kosten wird jedoch zunehmend ein noch höherer Overstrike (d.h. eine Verkürzung des Bandtransportes auf weniger als 1/5 der Typenbreite) verlangt. Es hat sich jedoch gezeigt, dass die bekannten Bänder bei einem höheren Overstrike nicht mehr einwandfrei ausschreiben, sondern eine fleckige Schrift ergeben, die sich besonders stark im Unterstreichungsstrich bemerkbar macht.

Dies beruht offenbar darauf, dass sich bei den bekannten Bändern nach einer gewissen Anzahl von Überschreibungen (deren Grenze bei 6 Überschreibungen der gleichen Bandstelle zu liegen scheint) der Farbvorrat im Band zu erschöpfen beginnt. Es hat bislang keine Möglichkeit gegeben, diesen Farbvorrat nachhaltig zu erhöhen. Eine Erhöhung der Dicke der farbabgebenden Beschichtung verbietet sich allein deshalb, weil das Band im Interesse einer grossen Bandlänge pro Kassette möglichst dünn gehalten sein muss, ganz abgesehen davon, dass zu dicke Beschichtungen keine konstante Farbabgabe mehr gewährleisten. Eine Erhöhung des Mengenanteils der Farbpaste in der farbabgebenden Beschichtung ist ebenfalls nicht möglich, weil zur Herstellung einer ordnungsgemässen Schwammschicht ein bestimmtes Mindestverhältnis von Farbpaste zu Bindemittel eingehalten werden muss. Schliesslich hat sich auch die weitere Möglichkeit einer Erhöhung der Farbkraft der Farbpaste bisher nicht als ausführbar erwiesen. Bei einer Erhöhung der Pigment-Konzentration verliert die Paste die erforderliche Fliessfähigkeit. Versuche, durch zusätzliches Einfärben des Öles mit einem öllöslichen Farbstoff (nachfolgend «Fettfarbstoff» genannt) eine höhere FarbIntensität zu schaffen, sind ergebnislos geblieben, weil sich die Fettfarbstoffe in den bisher verwendeten Ölen nur in geringer Konzentration lösen lassen und damit keine ausreichende Farbtiefe ergeben.

Im Ergebnis ist bisher kein Farbband bekannt, das auch in Typenrad-Druckern mit hoher Anschlaggeschwindigkeit einen befriedigend hohen Overstrike guter Schriftqualität gewährleistet. Das gilt auch für das in der CH-A-475088 beschriebene Farbband, das durch eine besondere Schichtstruktur gekennzeichnet ist. Auf einer schwammartigen Harzmatrix dieses Bandes befindet sich eine praktisch reine Schicht aus gefülltem Farbmittel. Dieses Farbband erfordert den bereits angesprochenen nachteiligen Umschaltmechanismus für die Bandlaufrichtung und ist daher für hohe Overstrike-Werte nicht geeignet. Die US-A-3682683 erörtert allgemein die Herstellung eines Farbbandes, wobei die Tinte in einer auf dem Substrat vorliegenden porösen Harzmatrix enthalten ist. Es soll ein mindestens 5-facher Overstrike erzielbar sein. Overstrike-Werte dieser Grössenordnung befriedigen nicht. Das gleiche gilt auch für das Farbband, das in der US-A-3336150 beschrieben wird. Auch dieses Farbband ist von schwammartig poröser Struktur. In dieser Struktur ist ein nicht flüchtiger, flüssiger, partiell veresterter mehrwertiger Alkohol enthalten. Ein solcher Alkohol löst den jeweils eingesetzten Fettfarbstoff nur ungenügend. Der DE-A-2418066 lassen sich keinerlei Anregungen entnehmen, wie die mit den bekannten Farbbändern verbundenen Probleme behoben werden können. Diese Druckschrift erläutert nämlich die Einfärbung von Kunststoff-Granulaten mit Farbpasten, wobei die eingefärbten Granulate gute Fliesseigenschäften zeigen sollen. Hierzu werden Farben in Pastenform herangezogen, da mit Farbpasten eine bessere Verteilung der Farbsubstanz in den Spritz- und Presskörpern als mit reinen Pigmenten, sogenannten Trockenfarben, erzielt werden soll. Diese Technologie zeigt keinerlei wesentliche Parallelen zu derjenigen von überlappend überschreibbaren Farbbändern.

Der Erfindung liegt daher die Aufgabe zugrunde, das eingangs beschriebene Farbband so weiterzuentwickeln, dass es auch in Typenrad-Druckern mit hoher Anschlaggeschwindigkeit einen mehr als 10-fachen Overstrike mit gleichmässiger tiefschwarzer und randscharfer Schriftintensität zulässt.

Erfindungsgemäss wird diese Aufgabe dadurch gelöst, dass der Fettsäureester ein polyäthoxylierter Fettsäureester eines mehrwertigen Alkohols ist und die feinteiligen Füllstoffe eine Teilchengrössenverteilung von 0,2 bis 20 Mikrometer aufweisen.

Die Erfindung beruhtauf der völlig überraschenden Erkenntnis, dass obiger spezieller Fettsäureester ein unerwartet hohes Lösungsvermögen für Fettfarbstoffe besitzt, das mit steigender Anzahl an Äthoxygruppen ansteigt. So kann ein derartiges Lösungsmittel 50% Fettfarbstoffe aufnehmen. Die bisher bekannten üblichen Öle bzw. Fettsäureester lösen maximal 1 % oder meistens noch sehr viel weniger Fettfarbstoff. Durch die Erfindung lässt sich nunmehr erstmals ein Öl in einer ausreichenden Farbintensität einfärben.

Die polyäthoxylierten Fettsäureester gemäss der Erfindung sind ausserdem mit dem Bindemittel der farbabgebenden Beschichtung hinreichend unverträglich, um bei der Herstellung der Bänder die erforderliche Schwammschicht auszubilden. Auch diese Eigenschaft war nicht vorhersehbar. Normalerweise erhöht sich nämlich durch die Einführung von Äthoxygruppen in das Molekül die Verträglichkeit der Öle mit Kunststoff-Bindemitteln so stark, dass die Bildung einer Schwammschicht unmöglich wird, d.h. mit diesen Verbindungen überhaupt keine farbabgebende Beschichtung herstellbar ist.

Für die Zwecke der Erfindung haben sich solche Fettsäureester, die sich von Fettsäuren mit 12 bis 25 C-Atomen und von Alkoholen mit 3 bis 6 OH-Gruppen ableiten und die 20 bis 60 Äthoxygruppen pro Molekül enthalten, als besonders geeignet erwiesen. Typisches und bevorzugtes Beispiel ist Polyoxyäthylen (40)-Sorbitpentaoleat, Polyoxyäthylen-Glycerintriricinolat sowie entsprechende Verbindungen anderer Fettsäuren mit im Durchschnitt etwa 40 Äthoxygruppen.

Aufgrund des höheren Lösungsvermögens der polyäthoxylierten Fettsäureester für Fettfarbstoffe ist es nicht erforderlich, dass die gesamte Ölbasis der farbabgebenden Beschichtung aus diesen Fettsäureestern besteht. Vielmehr können diese Fettsäureester ohne weiteres mit bis zu 50% mit den bisher für Overstrike-Bänder üblichen Ölen einschliesslich auch Mineralölen verschnitten werden, ohne dass dadurch die Farbstoff-Konzentration der Farbpaste zu gering wird.

Als Fettfarbstoffe sind alle öllöslichen Farbstoffe, wie beispielsweise Sudantiefschwarz oder Fettschwarz HB, geeignet. Selbstverständlich lassen sich auch andere Farben oder fluoreszierende Schriftzeichen durch Einsatz entsprechender öllöslicher Farbstoffe erzeugen.

Neben den beiden Bestandteilen Fettfarbstoff und Fettsäureester enthält die farbabgebende Beschichtung auch noch einen Zusatz von feinteiligen Füllstoffen, beispielsweise Kieselgur, Aktivkohle oder aufgeplatzte Hohlkugeln mitgrosserfür die Farbpaste zugänglicher innerer Oberfläche. Diese Füllstoffe halten den in ihre Poren eingedrungenen (grössten) Teil der Farbpaste sehr fest, so dass bei der ersten Überschreibung nur gerade so viel Farbpaste frei zur Verfügung steht, wie zur Bildung eines klaren Typenabdruckes benötigt wird. Gleichzeitig mit dem Auspressen der freien Farbpaste aus der schwammartigen Kunststoff-Matrix werden die Füllstoffe durch den Anschlag der Schreibtype aber auch teilweise zerschlagen, so dass ein Teil des ursprünglich in den Poren der Füllstoffe festgehaltenen Vorrats an Farbpaste freigesetzt wird und bei der nachfolgenden Überschreibung herausgepresst werden kann. Dieser Vorgang wiederholt sich bei jeder nachfolgenden Überschreibung.

Die Füllstoffe haben den weiteren Vorteil, dass wegen der Einlagerung des grössten Teils des Fettsäureesters in deren Poren in derfarbabgebenden Beschichtung so wenig freier Fettsäureester vorhanden ist, dass die hohe Affinität des Bindemittels gegenüber der Trägerfolie zur Verankerung der farbabgebenden Schicht an der Trägerfolie ausreicht. Somit ist die bislang notwendige Einfügung einer haftvermittelnden Zwischenschicht nicht mehr unbedingt erforderlich.

Zweckmässig ist im übrigen der Zusatz von kationischen Netzmitteln zur farbabgebenden Beschichtung, weil sie eine zu intensive Benetzung der Schwamm-Innenflächen mit den (normalerweise sauer eingestellten) Pigmentteilchen verhindern und damit deren Mobilität begünstigen. Bevorzugt sind als Netzmittel Fettamin-Salze, d.h. die Salze von langkettigen, aus natürlichen oder synthetischen Fettsäuren gewonnenen Alkylaminen oder -diaminen insbesondere mit langkettigen oder kurzkettigen Fettsäuren.

Im Ergebnis schafft die Erfindung somit eine farbabgebende Beschichtung, bei der die Farbpaste zusätzlich zu ihrem Gehalt an Farbpigmenten noch in extrem hoher Konzentration mit einem Fettfarbstoff eingefärbt ist, also eine extrem hohe Farbkraft besitzt und sich deshalb ausreichend dünnschichtig halten lässt. Die Farbpaste wird bei jeder Überschreibung in der gewünschten konstanten Intensität abgegeben, und sie ist so farbstark, dass sich auffällige Schwankungen des Typenanschlags nicht in der Intensität des Abdrukkes bemerkbar machen.

Es lassen sich ohne weiteres Overstrike-Zahlen von 12 und mehr erreichen, bevor ein relativ steiler Abfall der Farbintensität eintritt. Damit wird die Bandlebensdauer gegenüber den besten bisher bekannten Bändern mehr als verdoppelt.

Für die Mengenanteile, mit denen die Bestandteile der farbabgebenden Beschichtung bei dem erfindungsgemässen Farbband eingesetzt werden können, hat sich die folgende Rahmenrezeptur (in Gewichtsteilen) als zweckmässig erwiesen:

In dieser Rahmenrezeptur können die an erster Stelle genannten polyäthoxylierten Fettsäureester auch ganz oder teilweise durch herkömmliche Öle, wie Ricinusöl, Glycerintriolein oder ggf. auch Mineralöl, ersetzt sein.

Als Bindemittel im erfindungsgemässen System können die für Farbbänder üblichen Kunststoff-Bindemittel, wie Polyacrylate, Polyvinylchlorid/acetat-Copolymerisate, lineare Polyester, Polyvinylacetat und Polystyrol, Polyamid verwendet werden. Als Lösungsmittel dienen die bei der Farbband-Herstellung üblichen Lösungsmittel bzw. Lösungsmittel-Gemische, wie z.B. Methyläthylketon, Toluol und Isopropylalkohol. Das Lösungsmitte) wird dabei zum Teil in Form einer beispielsweise 25%-igen Lösung des Bindemittels in das System eingebracht. Nach dem Trocknen der Beschichtung ist das Lösungsmittel nicht mehr im Fertigprodukt enthalten. Im übrigen variieren die Mengenanteile der einzelnen Bestandteile in Abhängigkeit von den jeweils konkret eingesetzten Stoffen, ihre optimalen Werte lassen sich leicht durch einfache Handversuche ermitteln.

Zur Herstellung des erfindungsgemässen Farbbandes wird die Beschichtungsmischung gemäss der beschriebenen Rahmenrezeptur auf eine Trägerfolie aus dafür üblichen Polymeren, wie Polyester, Polyäthylen, Polypropylen oder Polyamid, aufgetragen und getrocknet. Da die Gesamtdicke des fertigen Bandes (im Interesse einer möglichst grossen Bandlänge pro Kassette) den Wert von 26 11m nicht überschreiten sollte, ist die Trägerfolie so dünn wie möglich gehalten und hat z.B. eine Schichtdicke von 8 µm. Bei Bedarf ist die Verwendung einer antistatischen Zwischenschicht in einer Stärke von etwa 2 ₁₁m möglich.

Die nachfolgenden Beispiele erläutern die Erfindung (wobei die Abkürzung «PSSO» jeweils einen erfindungsgemäss einzusetzenden Fettsäureester mit durchschnittlich 40 Äthoxygruppen pro Molekül bedeutet):

### Beispiel 1

### Beispiel 2

### Beispiel 3

### Beispiel 4'

Nach diesen Beispielen wurde auf eine 8 /lm starke Polyesterfolie eine farbabgebende Beschichtung von etwa 16 _{/l}m Stärke hergestellt. Die so erhaltenen Farbbänder gaben bei 12-fachem Overstrike auch in einem schnellaufenden Typenrad-Drucker sämtlich ein gleichmässiges und randscharfes Schriftbild, insbesondere auch bei extrem starkem Typenanschlag noch einwandfreie Unterstreichungsstriche.

## Patentansprüche

1. Überlappend überschreibbares Farbband aus einer Trägerfolie und einer darauf aufgebrachten farbabgebenden Beschichtung in Form einer Kunststoff-Matrix mit einer darin dispergierten, Russ- und/oder Farbpigmente, einen Fettfarbstoff sowie feinteilige Füllstoffe mit grosser innerer Oberfläche enthaltenden Paste auf der Basis eines Fettsäureesters eines mehrwertigen Alkohols, dadurch gekennzeichnet, dass der Fettsäureester ein polyäthoxylierter Fettsäureester eines mehrwertigen Alkohols ist und die feinteiligen Füllstoffe eine Teilchengrössenverteilung von 0,2 bis 20 Mikrometer aufweisen.

2. Farbband nach Anspruch 1, dadurch gekennzeichnet, dass der polyäthoxylierte Fettsäureester ein Ester von Fettsäuren mit 12 bis 24 C-Atomen und Alkoholen mit 3 bis 6 OH-Gruppen ist, der 20 bis 60 Äthoxy-Gruppen im Molekül enthält.

3. Farbband nach Anspruch 2, dadurch gekennzeichnet, dass der Fettsäureester ein Polyoxyäthylen (40)-Sorbitpentaoleat ist.

4. Farbband nach einem der Ansprüche 1 bis 3, dadurch gekennzeichnet, dass der Füllstoff in Form von Kieselgur, gefällter Kieselsäure, Aktivkohle und/oder aufgeplatzten Hohlkugeln vorliegt.

5. Farbband nach einem der Ansprüche 1 bis 4, dadurch gekennzeichnet, dass der polyäthoxylierte Fettsäureester bis zu 50% mit einem natürlichen oder synthetischen Öl verschnitten ist.

6. Farbband nach einem der Ansprüche 1 bis 5, dadurch gekennzeichnet, dass die farbabgebende Beschichtung zusätzlich ein kationisches Netzmittel enthält.

## Claims

1. An overlappingly overstrikable typewriter or printer ribbon comprising a carrier film and an ink-releasing coating applied thereon in the form of a plastics material matrix with a paste dispersed therein containing carbon black and/or coloured pigments and having a colouring agent as well as fine-particle fillers of large internal surface area in a base of a fatty acid ester of a polyhydric alcohol, characterized in that the fatty acid ester is a polyethoxylated fatty acid ester of a polyhydric alcohol and the fine-particle fillers have a particle size distribution of 0.2 to 20 micron.

2. A typewriter or printer ribbon according to claim 1, characterized in that the polyethoxylated fatty acid ester is an ester of fatty acids with 12 to 25 C atoms and alcohols with 3 to 6 OH groups and contain 20 to 60 ethoxy groups in the molecule.

3. A typewriter or printer ribbon according to claim 2, characterized in that the fatty acid ester is a polyoxyethylene (40)-sorbitol pentaoleate.

4. A typewriter or printer ribbon according to one of the claims 1 to 3, characterized in that the filler is in the form of kieselguhr, precipitated sali- ca, activated carbon and/or burst-open hollow spheres.

5. A typewriter or printer ribbon according to one of the claims 1 to 4, characterized in that the polyoxyethylated fatty acid ester is supplemented with up to 50% of a natural or synthetic oil.

6. A typewriter or printer ribbon according to one of the claims 1 to 5, characterized in that the ink-releasing coating additionally contains a cationic wetting agent.

## Revendications

1. Ruban encreur permettant une écriture à surcharge par chevauchement, se composant d'une feuille de support et d'un revêtement d'émission d'encre, prévu sur la feuille de support, revêtement sous la forme d'une matrice de matière synthétique, dans laquelle sont dispersés des pigments de noir de fumée et/ou de couleur, d'une matière pinctorale grasse, ainsi que de charges en particules fines, ayant une grande surface interne, et contenant une pâte à base d'un ester d'acide gras, d'un polyalcool, caractérisé en ce que l'ester d'acide gras est un ester d'acide gras polyéthoxylé d'un polyalcool et les charges en particules fines ont une répartition de dimension de particules comprise entre 0,2 et 20 microns.

2. Ruban encreur selon la revendication 1, caractérisé en ce que l'ester d'acide gras polyéthoxylé est un ester d'acides gras comportant entre 12 et 24 atomes C et les alcools entre 3 et 6 groupes OH, avec 20 à 60 groupes éthoxy, dans la molécule.

3. Ruban encreur selon la revendication 2, caractérisé en ce que l'ester d'acide gras est un po- lyoxyéthylène (40)-sorbitopentaoléate.

4. Ruban encreur selon_{'} l'une des revendications 1 à 3, caractérisé en ce que la charge est sous la forme de Kieselguhr d'acide silicique précipité, de charbon actif et/ou de bille creuse éclatée.

5. Ruban encreur selon l'une des revendications 1 à 4, caractérisé en ce que l'ester d'acide gras polyéthoxyléestcoupé jusqu'à 50% avec une huile naturelle ou synthétique.

6. Ruban encreur selon l'une des revendications 1 à 5, caractérisé en ce que le revêtement émetteur d'encre contient en outre un agent mouillant cationique.
